# EUROPÄISCHE PATENTSCHRIFT

(11) **EP 0 691 673 B1**
(45) Veröffentlichungstag und Bekanntmachung des Hinweises auf die Patenterteilung: **01.03.2000**
(21) Anmeldenummer: 95201756.4
(22) Anmeldetag: 28.06.1995
(51) Int. Cl.: H01J 61/36, H01J 9/28, C22C 27/04

(54) **Elektrischer Leiter in Lampen**
Electrical conductor in lamps
Conducteur électrique dans des lampes

(30) Priorität: 05.07.1994 AT 132394
(43) Veröffentlichungstag der Anmeldung: 10.01.1996
(73) Patentinhaber: PLANSEE Aktiengesellschaft, 6600 Reutte, Tirol (AT)
(72) Erfinder: Leichtfried, Gerhard, Dipl.-Ing., A-6600 Reutte (AT)
(74) Vertreter: Lohnert, Wolfgang, Dr.

(56) Entgegenhaltungen:
- EP-A- 0 275 580
- EP-A- 0 512 632
- US-A- 4 950 327
- DATABASE WPI Section Ch, Week 7907 Juli 1979 Derwent Publications Ltd., London, GB; Class L02, AN 79-13235B XP002042546 & JP 54 003 816 A (TOSHIBA CERAMICS CO) , 12.Januar 1979

## Beschreibung

Die Erfindung betrifft einen elektrischen Leiter aus geätztem Bandmaterial auf Basis Molybdän-Yttriumoxid als Stromzuführung in Lampen mit Metall-/Glasdichtung.

Material und Form der Stromleiter bzw. Stromzuführung von elektrischen Lampen mit Glaskolben bestimmen die Fertigung, Funktion und Qualität der Lampen ganz wesentlich. Der Begriff Lampen umfaßt inbesondere Halogenglühlampen und Entladungslampen, wie Quecksilberdampf-Hochdrucklampen, Halogen-Metalldampflampen und Xenon-HD-Entladungslampen.

Entsprechend große Aufmerksamkeit hat man diesem technischen Bereich in der Vergangenheit geschenkt. Elektrische Leiter zur Stromzuführung in Lampen, mit und ohne Gasfüllung, werden in der Regel in Glas bzw. Quarzglas eingeschmolzen oder eingequetscht. Entsprechend hat sich Molybdän wegen seines hohen Schmelzpunktes und seines günstigen thermischen Ausdehnungskoeffizienten im Vergleich zu Glas als Leitermaterial für Stromzuführungen angeboten.

Weitere Werkstoffanforderungen an den Molybdänleiter sind Duktilität, gute Verformbarkeit, hohe mechanische Festigkeit, Oxidationsbeständigkeit, bzw. Korrosionsfestigkeit, insbesondere gegenüber Halogeniden, und Verschweißbarkeit mit anderen Leiterbauteilen.

Die DE-C-29 47 230 hat die Schaffung einer elektrischen Lampe mit einer mechanisch festeren Stromdurchführung zur Aufgabe und beschreibt, anstelle der bis dahin verwendeten Molybdänfolie eine solche zu verwenden, bei der im Molybdän Yttriumoxid-Teilchen in einer Menge von 0,25 bis 1 % des Molybdängewichts dispergiert sind. Dieser Werkstoff weist jedoch, gemessen an den heutigen Anforderungen, unzureichende Korrosions-, insbesondere Oxidationseigenschaften auf.

In der DE-C-30 06 846 wird vorgeschlagen, den elektrischen Leiter zur Stromdurchführung in Form einer Molybdän- oder Wolframfolie mit einem zweiten Metall aus einer Gruppe zu umkleiden, die aus Tantal, Niob, Vanadium, Chrom, Zirkon, Titan, Yttrium, Lanthan, Scandium und Hafnium besteht. Die Umkleidung des Molybdän- oder Wolframleiters kann gemäß Patent durch Aufdampfen, Kathodenzerstäubung, Elektrolyse und andere Verfahren erfolgen.

Die Ummantelung stellt jedoch ein aufwendiges, kostenintensives Verfahren dar und gewährleistet bei wirtschaftlicher Durchführung keine so gleichmäßig dicke Auftragung, daß in allen Bereichen der gewünschte Korrosionsschutz sichergestellt ist. Daneben mangelt es derart ummantelten Stromdurchführungen an ausreichender Schweißbarkeit. Das gilt besonders für Chrom als Ummantelungs-Werkstoff. Der Grundwerkstoff muß ggf. zuerst mit einem anderen Bauteil verschweißt und dann beschichtet bzw. ummantelt werden.

Die US-A 5 021 711 befaßt sich ebenfalls mit dem Oxidationsschutz von Molybdänfolien, die als elektrische Leiter in Vakuumlampen Verwendung finden und schlägt vor, die Molybdänfolie oberflächlich mittels Ionenimplantation mit Chrom, Aluminium oder Kombinationen dieser Metalle zu veredeln. Der Mangel unzureichender Verschweißbarkeit trifft zu und dieses Verfahren ist für dieses Material aufwendig und teuer. Es erhöht die Herstellungskosten des Massenproduktes Quarzlampe in einem unbefriedigenden Ausmaß.

Weiterhin befaßt sich die EP-B-0 309 749 mit der Erhöhung der Oxidationsbeständigkeit von Molybdän, das in elektrischen Lampen im Dichtungsbereich als elektrischer Leiter Verwendung finden soll. Die verbesserte Lebensdauer des Materials, insbesondere in oxidierender Umgebung bei erhöhten Temperaturen von 250 bis 600°C, soll durch einen Alkalimetallsilikat-Überzug über das Molybdän-Grundmaterial erreicht werden.

Nachteile eines derart ausgeführten elektrischen Leiters sind sein hoher Herstellungspreis und die hohe Sprödigkeit bzw. Bruchempfindlichkeit derartiger Bauteile. Mangels ausreichender Schweißbarkeit muß wiederum der teure Weg, erst verschweißen, dann mit Überzug versehen, gegangen werden.

Die EP-B-0 098 858 schlägt zur Erhöhung der Oxidationsbeständigkeit, aber auch der Schweißbarkeit und der Beständigkeit gegenüber wasserstoffhaltigen Medien vor, den Überzug einer Stromeinführung aus Molybdän mit einer Rheniumschicht zu versehen. Rhenium ist ein teures Material. Die bekannten Verfahren zur Herstellung des Überzuges sind aufwendig, sodaß auch in diesem Fall der Hauptnachteil in der mangelnden Wirtschaftlichkeit derartig behandelter elektrischer Leiter liegt.

Aus der AT-B 395 493 ist für einen elektrischen Leiter als Stromzuführung für Lampen eine Molybdänlegierung bekannt, bestehend aus 0,01 bis 5 Gew.% eines oder mehrerer Oxide der Lanthaniden, Rest Mo.
Dieser Werkstoff weist zwar gegenüber anderen bekannten Leiterwerkstoffe hervorragende Schweißbarkeit und Hochtemperaturfestigkeit auf, andere anwendungsspezifische Werkstoffmerkmale sind aber ungünstiger als bei einzelnen, der bereits vorbekannten Mo-Legierungen. Die Summe aller Werkstoffeigenschaften empfiehlt die Verwendung als drahtförmige Stromzuführung für Hartglas Einschmelzungen, nicht aber als Band bzw. Folie für Quarzglas Einschmelzungen.

Neben der Auswahl des Werkstoffs kommt dessen Verarbeitung bei der Einschmelzung als elektrischer Leiter in Lampenglas besondere Bedeutung zu. So ist z.B. aus der EP-A- 0 311 308 ein spezielles Verfahren bekannt, mittels dem das Metall und Glas bei Anwesenheit eines Wasserstoff/Stickstoff-Gasgemisches im Dichtungsbereich auf besondere Weise aneinanderschmelzen sollen. Dieses und andere Verfahren können jedoch die bekannten Probleme bei Verwendung entsprechender Werkstoffe als elektrische Leiter in keinem Fall zufriedenstellend kompensieren.

Schließlich wird entsprechend der EP-B-0 275 580 empfohlen, Stromzuführungsdrähte in Lampen aus einer Legierung zu fertigen, die im wesentlichen aus Molybdän, 0,01 bis 2 Gew.% Yttriumoxid und 0,01 bis 0,8 Gew.% Molybdänborid besteht. Diese Legierung als Verbesserung gegenüber einer Kalium-Silizium-gedopten Molybdänlegierung gedacht, weist jedoch keine Verbesserungen gegenüber einer reinen Molybdän-Yttriumoxid-Legierung auf, insbesondere nicht hinsichtlich deren Oxidationsbeständigkeit.
Als schwerwiegenden Nachteil verursacht dieser Werkstoff häufig Sockelrisse im Glas im Bereich der Einschmelz- bzw. Einquetschzone, verursacht durch Werkstoff-Festigkeitsänderungen im Zuge seiner Rekristallisation während des Einschmelzens.

Die JP-B-60058296 beschreibt eine hitzebeständige Legierung aus 10 bis 70 Gew.% Yttriumoxid und/oder Ceroxid, Rest Molybdän, die für Schutzrohre für Thermoelemente eingesetzt wird. Eine Eignung dieser Legierung für Stromzuführungen in Lampen ist dieser Vorveröffentlichung nicht zu entnehmen.

Aufgabe vorliegender Erfindung ist danach die Bereitstellung eines Leitermaterials für Stromzuführungen in Vakuumlampen mit Glaskolben, welches die Nachteile der zum Stand der Technik genannten Ausführungen nicht aufweist und insbesondere höhere Korrosions- bzw. Oxidationsbeständigkeit als der vorbekannte Werkstoff auf Molybdän-Yttriumoxid-Basis besitzt.
Die vorbezeichnete Aufgabe wird durch einen elektrischen Leiter in der Ausführung nach Patentanspruch 1 in überraschender Weise gelöst.

Lampen nach vorliegender Erfindung umfassen verschiedene Arten von Halogenglühlampen gleichermaßen wie Entladungslampen, wie
z. B. Quecksilberdampf-Hochdrucklampen, Xenon-Hochdrucklampen und Halogen-Metalldampflampen. Das Bandmaterial wird in der Lampe in verschiedensten Abmessungen, insbesondere aber als dünne elliptisch geätzte Folie verwendet. Die elektrischen Leiter gemäß Erfindung können in Beibehaltung der heute üblichen Verfahren zur Lampenherstellung, insbesondere der Metall-/Glas-einschmelz- bzw. -einquetschtechnik, uneingeschränkt verwendet werden. Das gilt insbesondere auch für Verfahren, nach denen der elektrische Stromleiter gemäß vorliegender Erfindung an seinen Enden mit weiteren Stromführungs-Bauteilen verschweißt und einschließlich der Schweißverbindungen in Quarzglas eingeschmolzen bzw. eingequetscht wird.

Besonders vorteilhafte Ausführungen vorliegender Erfindung sind in den Unteransprüchen genannt.

Es war nicht vorhersehbar, daß der elektrische Leiter gemäß Erfindung gegenüber einem nur mit Yttriumoxid als Dispersoid dotierten Molybdän-Werkstoff angesichts einer insgesamt vergleichbaren Oxidkonzentration eine sprunghafte Erhöhung der Korrosions- und insbesondere Oxidationsbeständigkeit bewirkt. Das erlaubt z.B. eine längere Lagerung von mit derartigen Leitern hergestellten Lampen und bewirkt zugleich eine deutlich verlängerte Lebensdauer im Betrieb.

Weitere Qualitätsmerkmale des erfindungsgemäßen elektrischen Leiters fallen gegenüber den besten, bis dahin bekannten Leiter-Werkstoffen nicht ab.

Das sind
- geringe Neigung zur Folienabhebung in Quetsch- bzw. Einschmelzdichtungen dank besonders günstiger Oberflächenstruktur des geätzten Leiterbandes
- geringe Neigung zu Folienrissen dank stabiler Feinkörnigkeit des Materials auch nach der Rekristallisation im Zuge der Leiter-Einschmelzung
- Vermeidung von Sockelrissen im Quarzglas dank vergleichsweise niedriger Rekristallisationstemperatur unter 1300°C, mit der Folge geringen Spannungsaufbaus zwischen elektrischem Leitermaterial und Glas.

Zur Herstellung des erfindungsgemäßen elektrischen Leiters werden die heute gängigen Verfahren der Pulvermetallurgie angewendet, siehe dazu z.B. AT-B 386 612.

Desweiteren werden die heute für Molybdän-Bandmaterial bzw. Molybdänfolien üblichen Ätzmittel und Ätzverfahren verwendet. Das betrifft insbesondere auch die weitverbreiteten Verfahren zum Dünnen der seitlichen Randzonen eines Leiterbandes.
Die nachfolgenden Beispiele beschreiben vorteilhafte Ausgestaltungen des elektrischen Leiters gemäß Erfindung sowie dessen Fertigung. Die Ausführungen werden ergänzt um vergleichende Untersuchungen zur Oxidationsbeständigkeit derartiger elektrischer Leiter.

### Beispiel 1

Zur Herstellung eines erfindungsgemäßen Bandmaterials wurde Molybdänpulver mit einer feinst verteilten Mischung von 0,55 Gew.% Yttrium-Cer-Mischoxid mit einem Verhältnis Ceroxid zu Yttriumoxid von 0,25 mittels Flüssigdotierung hergestellt (Oxidteilchengröße < 0,1µm), durch Matrizenpressen verdichtet und anschließend bei 1850°C / 5 h gesintert.
Die so hergestellten Walzplatinen wurden mittels Warm- und Kaltwalzen zu Bändern mit einer Dicke von 0,045 mm verarbeitet, danach geschnitten und unter Anwendung eines elektrolytischen Beizprozesses in die für das Einschmelzband typische elliptische Form gebracht und unter H₂-Atmosphäre bei 800°C geglüht.

### Beispiel 2

Ein erfindungsgemäßes Bandmaterial aus Molybdän mit 0,55 Gew.% Cer-Yttrium-Mischoxid mit einem Verhältnis von Ceroxid zu Yttriumoxid von 0,43, wurde entsprechend den Herstellbedingungen nach Beispiel 1 hergestellt.

### Vergleichstest

Die nach Beispiel 1 und Beispiel 2 hergestellten erfindungsgemäßen Bandmaterialien wurden für Vergleichszwecke zusammen mit einem Bandmaterial nach dem Stand der Technik aus Molybdän mit 0,55 Gew.% Yttriumoxid den folgenden Tests unterzogen:
a) Oxidationsversuch bei 350°C / 115 h
b) Oxidationsversuch bei 50°C / H₂O-Dampf / 168 h
c) Einquetschversuch (100 Lampen); Untersuchung auf Folienabhebungen, Folienrisse und Sockelrisse im Quarzglas
d) Überspannungstest mit Hitzestau im Sockel.

Die Ergebnisse wurden in Tabelle 1 gegenübergestellt.

**Tabelle 1**

| Bandmaterial | a) | b) | c) | d) |
|---|---|---|---|---|
| | Oxidationsrate (µg/cm²h) | Oxidationsrate (µg/cm²h) | | relative Temperaturbelastbarkeit |
| Stand der Technik Mo mit 0,55 Gew.% Y₂O₃ | 120 | 160 | + | 1,0 |
| erfindungsgemäß Mo mit 0,55 Gew.% Mischoxid gemäß Beispiel 1 | 80 | 130 | + | 1,2 |
| erfindungsgemäß Mo mit 0,55 Gew.% Mischoxid gemäß Beispiel 2 | 85 | 115 | + | 1,2 |

Aus der Gegenüberstellung ist die deutliche Eigenschaftsverbesserung des erfindungsgemäßen Bandmaterials gegenüber dem Bandmaterial nach dem Stand der Technik klar zu erkennen.

## Patentansprüche

1. Elektrischer Leiter aus geätztem Bandmaterial auf Basis Molybdän mit Zusatz von Yttriumoxid für Stromzuführungen in Lampen mit Metall-/Glasdichtung,
**dadurch gekennzeichnet,**
daß das Bandmaterial neben Mo-Y₂O₃ 0,03 bis 1,0 Gew.% Ceroxid enthält, wobei das Verhältnis Ceroxid/Yttriumoxid 0,1 bis 1 beträgt.

2. Elektrischer Leiter nach Anspruch 1, dadurch gekennzeichnet, daß das Verhältnis Ceroxid zu Yttriumoxid 0,1 bis 0,4 beträgt.

3. Elektrischer Leiter nach Anspruch 1, dadurch gekennzeichnet, daß dieser 0,05 bis 0,15 Gew.% Ceroxid enthält und das Verhältnis Ceroxid/Yttriumoxid 0,15 bis 0,20 beträgt.

4. Elektrischer Leiter nach Anspruch 1, dadurch gekennzeichnet, daß dieser aus Molybdän mit 0,4 bis 0,5 Gew.% Y₂O₃ und 0,08 Gew.% CeO₂ besteht.

5. Elektrischer Leiter nach einem der Ansprüche 1 bis 4, dadurch gekennzeichnet, daß er eines oder mehrere der Oxide La₂O₃, Er₂O₃, SiO₂, HfO₂, ZrO₂, TiO₂ und Al₂O₃ ingesamt weniger als 2/3 des Ceroxid-Gewichts enhält.

## Claims

1. Electrical conductor made of etched ribbon material based on molybdenum with the addition of yttrium oxide for current-supplying systems in lamps with metal/glass sealing,
characterised in that,
in addition to Mo-Y₂O₃, the ribbon material contains 0.03 to 1.0 wt.% of cerium oxide, the cerium oxide/yttrium oxide ratio being 0.1 to 1.

2. Electrical conductor according to claim 1,
characterised in that the ratio of cerium oxide to yttrium oxide amounts to 0.1 to 0.4.

3. Electrical conductor according to claim 1,
characterised in that the said conductor contains 0.05 to 0.15 wt.% of cerium oxide and the cerium oxide/yttrium oxide ratio amounts to 0.15 to 0.20.

4. Electrical conductor according to claim 1,
characterised in that the said conductor consists of molybdenum with 0.4 tn 0.5 wt.% of Y₂O₃ and 0.08 wt.% of CeO₂.

5. Electrical conductor according to one of claims 1 to 4, characterised in that the said conductor contains one or more of the oxides La₂O₃, Er₂O₃, SiO₂, HfO₂, ZrO₂, TiO₂ and Al₂O₃, the total being less than 2/3 of the weight of cerium oxide.

## Revendications

1. Conducteur électrique en matière en bande gravée à base de molybdène avec addition d'oxyde d'yttrium destiné à une amenée de courant dans des lampes à joint d'étanchéité métal/verre, caractérisé en ce que la matière en bande contient, en plus du Mo-Y₂0₃, de 0,03 à 1,0 % en poids d'oxyde de cérium, le rapport entre l'oxyde de cérium et l'oxyde d'yttrium étant dans une plage de 0,1 à 1.

2. Conducteur électrique selon la revendication 1, caractérisé en ce que le rapport entre l'oxyde de cérium et l'oxyde d'yttrium est dans une plage de 0,1 à 0,4.

3. Conducteur électrique selon la revendication 1, caractérisé en ce qu'il contient de 0,05 à 0,15% en poids d'oxyde de cérium et le rapport entre l'oxyde de cérium et l'oxyde d'yttrium est de 0,15 à 0,20.

4. Conducteur électrique selon la revendication 1, caractérisé en ce qu'il se compose de molybdène et de 0,4 à 0,5% en poids de Y₂O₃ et 0,08% en poids de CeO₂.

5. Conducteur électrique selon l'une quelconque des revendications 1 à 4, caractérisé en ce qu'il contient un ou plusieurs des oxydes La₂O₃, Er₂O₃, SiO₂, HfO₂, ZrO₂, TiO₂ et Al₂O₃, dont la quantité totale est inférieure aux 2/3 du poids d'oxyde de cérium.
